# EUROPÄISCHE PATENTSCHRIFT

(11) **EP 0 950 739 B1**
(45) Veröffentlichungstag und Bekanntmachung des Hinweises auf die Patenterteilung: **19.02.2003**
(21) Anmeldenummer: 99106724.0
(22) Anmeldetag: 01.04.1999
(51) Int. Cl.: D03D 15/00, D21F 1/00

(54) **Siebgewebe**
Screen-cloth
Toile pour tamis

(30) Priorität: 17.04.1998 DE 19817050
(43) Veröffentlichungstag der Anmeldung: 20.10.1999
(73) Patentinhaber: Voith Paper Patent GmbH, 89522 Heidenheim (DE)
(72) Erfinder: Dr. Steiner, Karl, 89542 Herbrechtingen (DE)

(56) Entgegenhaltungen:
- EP-A- 0 269 070
- DE-A- 4 141 139
- DE-U- 9 211 776
- FR-A- 2 487 876
- GB-A- 2 157 328
- US-A- 5 429 686
- US-A- 5 651 394

## Beschreibung

Die Erfindung betrifft ein Siebgewebe für eine Maschine zur Herstellung und/oder Veredelung einer Faserstoffbahn, insbesondere einer Papier,- Karton- oder Tissuebahn bestehend aus zumindest je einer Lage von miteinander verwobenen in Laufrichtung ausgerichteten Längsfäden und quer dazu verlaufenden Querfäden.

Derartige Siebgewebe sind beispielsweise aus der DE-OS 41 41 139 bekannt. Dabei soll neben einer guten Festigkeit auch eine hohe Wasserdampfdurchlässigkeit gegeben sein, damit der Wasserdampf durch das Sieb abgeführt werden kann. Außerdem soll das Siebgewebe weitgehend geschlossen ausgeführt sein, um möglichst geringe Markierungen in der Faserstoffbahn zu hinterlassen. Dies soll in der oben genannten OS dadurch erreicht werden, daß die Fäden einen trapezförmigen Querschnitt besitzen, wobei die parallelen Seiten parallel zur Laufrichtung verlaufen sollen. Verbesserungswürdig ist dabei die Haftung der Faserstoffbahn am Siebgewebe.

Erfindungsgemäß wird diese Aufgabe dadurch gelöst, daß zumindest ein Teil der Querfäden einen etwa tropfenförmigen oder im wesentlichen dreiseitigen, spitzwinkligen Querschnitt besitzt, wobei das spitze Endes etwa in Laufrichtung des Siebgewebes ausgerichtet ist.

Die Luftströmung infolge des Sieblaufes am Querfaden entlang erzeugt wegen der besonderen Form des Querschnitts nach dem Querfaden einen Unterdruck, der die Haftung der Faserstoffbahn am Siebgewebe verbessert. Verstärkt werden kann dies noch dadurch, daß der Winkel zwischen der Winkelhalbierenden des spitzen Ende des jeweiligen Querschnitts und der von der Faserstoffbahn berührten Oberfläche des Siebgewebes zwischen 2 ° und 70 °, vorzugsweise zwischen 5 ° und 40 ° liegt. Dabei wird ein vergrößerter Teil der vom spitzen Ende des Querfadens geteilten Luftströmung von der von der Faserstoffbahn berührten Oberfläche weggeführt, was den Unterdruck nach dem Querfaden erhöht. Dieser Effekt der Unterdruckbildung ist insbesondere auch dann gut ausgeprägt, wenn die der Faserstoffbahn zugewandte Seite des Querfadens etwa parallel zur Faserstoffbahn verläuft oder zu dieser sogar geneigt ist, in der Form, daß sich der Abstand zwischen beiden entgegen der Laufrichtung des Siebgewebes vergrößert. Die gute Wasserdampfdurchlässigkeit, die Festigkeit sowie die geschlossene Ausführung werden davon kaum beeinflußt.

Zur Gewährleistung einer ausreichenden Haftung kann es durchaus genügen, wenn im wesentlichen nur die Querfäden im Bereich der von der Faserstoffbahn berührten Oberfläche des Siebgewebes einen tropfenförmigen oder im wesentlichen dreiseitigen, spitzwinkligen Querschnitt aufweisen. In diesem Fall sollten die Querfäden im Bereich der nicht von der Faserstoffbahn berührten Oberfläche des Siebgewebes einen flachen Querschnitt besitzen und vorzugsweise etwa in Laufrichtung orientiert sein. insbesondere dann, wenn eine starke Haftung beispielsweise bei schweren Papieren gewünscht ist, sollten jedoch alle Querfäden einen etwa tropfenförmigen oder im wesentlichen dreiseitigen, spitzwinkligen Querschnitt haben.

Die Längsfäden sollten immer flach oder rund sein, was die Festigkeit stärkt und die Strömungsverhältnisse an den Querfäden wenig beeinflußt. Besonders geeignet ist das Siebgewebe zur Verwendung im Former, in einer Pressenpartie oder in einer Trockenpartie einer Papiermaschine.

Eine relativ einfache Möglichkeit zur Herstellung des erfindungsgemäßen Querschnittes der Querfäden besteht darin, daß die Querfäden durch den Preßspalt zweier Walzen geführt werden, wobei zumindest eine Walze eine in Umfangsrichtung verlaufende Rille zur Bildung des Querschnittprofils der Querfäden besitzt. Es ist außerdem möglich, diese Form bereits beim Gießen der Querfäden mittels einer entsprechenden Düse zu erzielen.

Nachfolgend soll die Erfindung an zwei Ausführungsbeispielen näher erläutert werden. In der beigefügten Zeichnung zeigt:
- Figur 1:: ein einlagiges Siebgewebe und
- Figur 2:: ein zweilagiges Siebgewebe.

In beiden Fällen besteht das Siebgewebe aus miteinander verwobenen in Laufrichtung 1 ausgerichteten Längsfäden 2 und quer dazu verlaufenden Querfäden 3. Während in Figur 1 jeweils eine Lage von Längsfäden 2 und Querfäden 3 miteinander verwoben ist, sind es jedoch in Figur 2 jeweils zwei Lagen.

Gemeinsam ist dabei, daß zumindest ein Teil der Querfäden 3 einen etwa tropfenförmigen oder im wesentlichen dreiseitigen, spitzwinkligen Querschnitt besitzt, wobei das spitze Ende 4 etwa in Laufrichtung 1 des Siebgewebes ausgerichtet ist. Des weiteren liegt der Winkel zwischen der Winkelhalbierenden 5 des spitzen Ende 4 des jeweiligen Querschnitts und der von der Faserstoffbahn 6 berührten Oberfläche des Siebgewebes zwischen 2 ° und 70 °, vorzugsweise zwischen 5 ° und 40 °. Außerdem verläuft die der Faserstoffbahn 6 zugewandte Seite der Querfäden 3 etwa parallel zur Faserstoffbahn 6. Hierdurch wird erreicht, daß die Luft im wesentlichen Umfang aufgrund des Laufs des Siebgewebes von der Faserstoffbahn 6 weggeleitet wird. Im Ergebnis stellt sich nach den Querfäden 3 ein Unterdruck ein, der die Haftung der Faserstoffbahn 6 am Siebgewebe verbessert. Die Längsfäden 2 haben in beiden Fällen einen runden Querschnitt.

In Figur 2 wird die Möglichkeit gezeigt, daß im wesentlichen nur die Querfäden 3 im Bereich der von der Faserstoffbahn 6 berührten Oberfläche des Siebgewebes einen tropfenförmigen oder im wesentlichen dreiseitigen, spitzwinkligen Querschnitt aufweisen. Die anderen Querfäden 3 besitzen hierbei einen in Laufrichtung 1 orientierten, flachen Querschnitt.

Zur Formgebung können die Querfäden 3 durch den Preßspalt zweier Walzen geführt werden, wobei zumindest eine Walze eine entsprechende in Umfangsrichtung verlaufende Rille besitzt. Diese Rille kann ein sich entlang des Umfangs der Walze veränderndes Profil besitzen, was sich entsprechend auf den Querschnittsverlauf des Querfadens 3 auswirkt.

Während die Querfäden 3 in Figur 1 einen im wesentlichen dreiseitigen, spitzwinkligen Querschnitt mit abgerundeten Ecken aufweisen, ist in Figur 2 ein etwa tropfenförmiger Querschnitt des Querfadens 3 dargestellt.

Außerdem kann das Siebgewebe auch mehr als zwei Lagen von Längsfäden 2 und Querfäden 3 haben.

## Patentansprüche

1. Siebgewebe für eine Maschine zur Herstellung und/oder Veredelung einer Faserstoffbahn (6), insbesondere einer Papier-, Karton- oder Tissuebahn bestehend aus zumindest je einer Lage von miteinander verwobenen in Laufrichtung (1) ausgerichteten Längsfäden (2) und quer dazu verlaufenden Querfäden (3), **dadurch gekennzeichnet, daß**
zumindest ein Teil der Querfäden (3) einen etwa tropfenförmigen oder im wesentlichen dreiseitigen, spitzwinkligen Querschnitt besitzt, wobei das spitze Ende (4) etwa in Laufrichtung (1) des Siebgewebes ausgerichtet ist.

2. Siebgewebe nach Anspruch 1, **dadurch gekennzeichnet, daß**
der Winkel zwischen der Winkelhalbierenden (5) des spitzen Endes (4) des jeweiligen Querschnitts und der von der Faserstoffbahn (6) berührten Oberfläche des Siebgewebes zwischen 2 ° und 70 °, vorzugsweise zwischen 5 ° und 40 ° liegt.

3. Siebgewebe nach Anspruch 1 oder 2, **dadurch gekennzeichnet, daß**
die der Faserstoffbahn (6) zugewandte Seite des Querfadens (3) etwa parallel zur Faserstoffbahn (6) verläuft oder zu dieser in der Form geneigt ist, daß sich der Abstand zwischen beiden entgegen der Laufrichtung (1) des Siebgewebes vergrößert.

4. Siebgewebe nach einem der vorhergehenden Anprüche, **dadurch gekennzeichnet, daß**
im wesentlichen nur die Querfäden (3) im Bereich der von der Faserstoffbahn (6) berührten Oberfläche des Siebgewebes einen tropfenförmigen oder im wesentlichen dreiseitigen, spitzwinkligen Querschnitt aufweisen.

5. Siebgewebe nach Anspruch 4, **dadurch gekennzeichnet, daß**
die Querfäden (3) im Bereich der nicht von der Faserstoffbahn (6) berührten Oberfläche des Siebgewebes einen flachen Querschnitt besitzen und vorzugsweise etwa in Laufrichtung (1) orientiert sind.

6. Siebgewebe nach einem der Ansprüche 1 bis 3, **dadurch gekennzeichnet, daß** alle Querfäden (3) einen etwa tropfenförmigen oder im wesentlichen dreiseitigen, spitzwinkligen Querschnitt aufweisen.

7. Siebgewebe nach einem der vorhergehenden Ansprüche, **dadurch gekennzeichnet, daß**
die Längsfäden (2) flach oder rund sind.

8. Verwendung des Siebgewebes nach einem der vorhergehenden Ansprüche in einem Former, in einer Pressenpartie oder in einer Trockenpartie einer Papiermaschine.

## Claims

1. Fabric for a machine for producing and/or finishing a fibrous web (6) in particular a paper, board or tissue web, comprising at least one layer each of interwoven longitudinal filaments (2) oriented in the running direction (1) and transverse filaments (3) extending transversely thereto, **characterized in that** at least some of the transverse filaments (3) have a cross section which is approximately droplet-shaped or substantially three-sided with an acute angle, the pointed end (4) being oriented approximately in the running direction (1) of the fabric.

2. Fabric according to Claim 1, **characterized in that** the angle between the bisectors (5) of the pointed end (4) of the respective cross section and the surface of the fabric touched by the fibrous web (6) is between 2° and 70°, preferably between 5° and 40°.

3. Fabric according to Claim 1 or 2, **characterized in that** the side of the transverse filament (3) which faces the fibrous web (6) extends approximately parallel to the fibrous web (6) and is inclined towards the latter in such a form that the distance between the two enlarges in the direction opposite to the running direction (1) of the fabric.

4. Fabric according to one of the preceding claims, **characterized in that** substantially only the transverse filaments (3) in the region of the surface of the fabric which is touched by the fibrous web (6) have a cross section which is droplet-shaped or substantially three-sided with an acute angle.

5. Fabric according to Claim 4, **characterized in that** the transverse filaments (3) in the region of the surface of the fabric which is not touched by the fibrous web (6) have a flat cross section and are preferably oriented approximately in the running direction (1).

6. Fabric according to one of Claims 1 to 3, **characterized in that** all the transverse filaments (3) have a cross section which is approximately droplet-shaped or substantially three-sided with an acute angle.

7. Fabric according to one of the preceding claims, **characterized in that** the longitudinal filaments (2) are flat or round.

8. Use of the fabric according to one of the preceding claims in a former, in a press section or in a drying section of a papermaking machine.

## Revendications

1. Toile pour tamis pour une machine de fabrication et/ou d'amélioration d'une bande fibreuse (6), en particulier d'une bande de papier, de carton ou de tissu, se composant d'au moins à chaque fois une couche de fils longitudinaux (2) orientés dans la direction d'avance (1) et de fils transversaux (3) s'étendant transversalement à ceux-ci, tissés ensemble, **caractérisée en ce que**
au moins une partie des fils transversaux (3) possède une section transversale approximativement en forme de goutte ou essentiellement à trois côtés, à angles aigus, l'extrémité pointue (4) étant orientée approximativement dans la direction d'avance (1) de la toile pour tamis.

2. Toile pour tamis selon la revendication 1,
**caractérisée en ce que**
l'angle entre les bissectrices (5) de l'extrémité pointue (4) de la section transversale respective et de la surface de la toile pour tamis en contact avec la bande fibreuse (6) est compris entre 2° et 70°, de préférence entre 5° et 40°.

3. Toile pour tamis selon la revendication 1 ou 2,
**caractérisée en ce que**
le côté du fil transversal (3) tourné vers la bande fibreuse (6) s'étend approximativement parallèlement à la bande fibreuse (6) ou est incliné par rapport à celle-ci suivant une forme telle que la distance entre les deux augmente à l'encontre de la direction d'avance (1) de la toile pour tamis.

4. Toile pour tamis selon l'une quelconque des revendications précédentes, **caractérisée en ce que** essentiellement seulement les fils transversaux (3) dans la région de la surface de la toile pour tamis en contact avec la bande fibreuse (6) présentent une section transversale en forme de goutte ou essentiellement à trois côtés, à angles aigus.

5. Toile pour tamis selon la revendication 4,
**caractérisée en ce que**
les fils transversaux (3) dans la région de la surface de la toile pour tamis non en contact avec la bande fibreuse (6) possèdent une section transversale plate et sont de préférence orientés approximativement dans la direction d'avance (1).

6. Toile pour tamis selon l'une quelconque des revendications 1 à 3, **caractérisée en ce que**
tous les fils transversaux (3) présentent une section transversale approximativement en forme de goutte, ou essentiellement à trois côtés, à angles aigus.

7. Toile pour tamis selon l'une quelconque des revendications précédentes, **caractérisée en ce que** les fils longitudinaux (2) sont plats ou ronds.

8. Utilisation de la toile pour tamis selon l'une quelconque des revendications précédentes dans un formeur, dans une section de presse ou dans une section sèche d'une machine à papier.
